# EUROPÄISCHE PATENTSCHRIFT

(11) **EP 0 525 325 B1**
(45) Veröffentlichungstag und Bekanntmachung des Hinweises auf die Patenterteilung: **06.03.1996**
(21) Anmeldenummer: 92108827.4
(22) Anmeldetag: 26.05.1992
(51) Int. Cl.: B28B 1/26, B22F 3/22, C23C 24/00

(54) **Verfahren zur Herstellung dichter Sinterwerkstücke**
Process for preparing dense sintered articles
Procédé pour la préparation d'articles frittés denses

(30) Priorität: 22.06.1991 DE 4120706
(43) Veröffentlichungstag der Anmeldung: 03.02.1993
(73) Patentinhaber: FORSCHUNGSZENTRUM JÜLICH GMBH, D-52425 Jülich (DE)
(72) Erfinder: Ruder, Arie, Dr., W-5170 Jülich (DE); Buchkremer, Hans Peter, Dr., W-5138 Heinsberg (DE); Hecker, Rudolf, Prof., W-5170 Jülich (DE); Stöver, Detlev, Dr., W-5162 Niederzier (DE)

(56) Entgegenhaltungen:
- EP-A- 0 177 209
- EP-A- 0 260 101
- WO-A-88/07901
- DE-A- 4 037 258
- US-A- 4 491 559

## Beschreibung

Die Erfindung bezieht sich auf ein Verfahren zum Herstellen poräser oder dichter Sinterwerkstücke aus Metall, einer Metallegierung oder aus keramischen Werkstoffen, bei dem zunächst aus einem Gemisch des als Pulver vorliegenden Metalls, der Metallegierung oder des keramischen Werkstoffs und einem Binder ein Grünkörper geformt wird, dieser entbindert, gesintert und der Sinterkörper ggfs. durch Heißisostatisches Pressen (HIP-Verfahren) verdichtet wird. Ein derartiger Herstellungsprozeß ist aus EP-A-0260 101 bekannt.

Dieses bekannte Verfahren, bei dem der Grünkörper z.B. im Vakuum gesintert und anschließend der HIP-Schrift angewandt wird, dient dazu, Werkstücke annähernd auf ihre theoretisch mögliche Werkstoffdichte zu kompaktieren.

Zur Herstellung des Grünkörpers wurde bisher ein viskoses Gemisch aus Pulver und Binder (Wachse und Kunststoffe) hergestellt und dieses Gemisch unter Druck von einigen hundert Bar in die vorgestimmte Form gepreßt. Ganz abgesehen davon, daß bei dieser Verfahrensweise enge Hohlräume der zu füllenden Form für die viskose Masse unzugänglich sein können, zeigt sich auch, daß beim anschließenden Binderentfernungs- bzw. Sinterungsvorgang, dem die unter Druck in die Form gefüllte viskose Masse unterworfen wird, der Binder nicht vollständig aus der Masse bzw. dem Grünkörper entweicht, so daß unerwünschte Rückstände im Werkstück verbleiben können.

Es ist daher Aufgabe der Erfindung, ein Verfahren der eingangs bezeichneten Art zu schaffen, das die vorgenannten Nachteile weitgehend vermeidet.

Diese Aufgabe wird erfindungsgemäß durch das Verfahren gemäß den Merkmalen des Anspruchs 1 gelöst.

Wie sich gezeigt hat, können durch diese erfindungsgemäße Verfahrensweise, die als "Naß-Pulvergießen" bezeichnet werden kann, aus Pulvern verschiedener Materialien und mit verschiedenen Teilchengrößenverteilungen dreidimensionale, endkonturnahe, feste Körper von vorher entworfener Gestalt und/oder Größe geformt werden. Die rheologischen Eigenschaften der Pulver-Träger-Bindermischung vor dem Gießen werden genutzt, um eine freie (durch Gravitation), ggfs. auch erzwungene Formfüllung zu erreichen, wobei nach der Entfernung des Lösungsmittels (während der Trocknung) das Pulver-Bindergemisch sich in einen festen Grünkörper verfestigt, der die Innenkonturen der Form wiedergibt. Zur erzwungenen Formfüllung werden allenfalls Drücke wenig oberhalb Atomsphärendruck eingesetzt.

Der Grünkörper wird nach dem Trocknen aus der Form entfernt und ist damit bereit für die weitere Bearbeitung.

Die Gießmasse wird zweckmäßigerweise in einem separaten Gefäß hergestellt, wonach sie durch einen Einguß oder einen Trichter in die Form gegossen wird.

Ein ausreichendes Verfüllen der Form wird durch die Gravitation erreicht und kann durch gezielte Erschütterung der Form begleitet werden. Hierzu sind äußere Vibrationen und/oder Rotationen der Form von hand oder mechanisch dienlich.

Die Entfernung des Lösungsmittels aus der in die Form gefüllten Masse kann unter Normaldruck und bei Raumtemperatur erfolgen. Dieser Trocknungsvorgang kann aber auch bei erhöhter Temperatur und/oder unter leichtem Unterdruck stattfinden bzw. dadurch beschleunigt werden.

Sollen Werkstücke aus unterschiedlichen Schichtungen (gradierte Werkstoffe) hergestellt werden, so kann der Aufbau der Füllung in mehreren Schritten mit unterschiedlichen Materialien erfolgen. Eine hierfür zweckmäßige Verfahrensweise besteht dabei darin, daß aus unterschiedlichen Materialien gebildete Gemische nacheinander in die Form gegoßen werden, so daß die eingegossene Masse und damit auch der danach gebildete Grünkörper aus übereinanderliegend angeordneten Schichten unterschiedlicher Zusammensetzung besteht.

Nach dem Eingießen des ersten Materials mit bestimmter Zusammensetzung wird ein zweites auf das erste gegossen. Dieser Prozeß wird bis zur vollständigen Füllung der Form fortgesetzt, so daß ein aus verschiedenen Materialien aufgebauter Schichtsystem-Grünkörper mit einer abgestuften Struktur, z.B. bezüglich Material, Porosität, Korn/Teilchengrößenverteilung, entsteht.

Eine weitere Verfahrensvariante besteht darin, daß das Gemisch über/oder um einen in die Form vorab eingebrachten Grünkörper oder ein bereits fertiges Werkstück eingefüllt wird.

Auf diese Weise läßt sich eine innere oder äußere Beschichtung(en) oder Umhüllung eines bereits erzeugten, festen Teils herstellen, wobei nach dem Einbringen in eine geeignete Form die Gießmasse in die Hohlräume und die zu beschichtende Oberfläche gegossen wird.

Wie sich gezeigt hat, kann die Gießmasse auch mit einem Pinsel aufgetragen oder aufgesprayt und dann mit gutem Erfolg weiterbehandelt werden.

Verbundwerkstoffe bzw. gradierte Werkstoffe können hergestellt werden, indem die Einlagekomponente in die Vormischung eingebracht wird oder indem sie vor dem Gießen in die Form eingebracht wird.

Die erzielte Festigkeit des Grünkörpers hängt im allgemeinen von 2 Parametern ab:
a. vom relativen Volumenanteil des Binders im Grünkörpers
   und
b. von der mittleren Teilchengröße des verwendeten Pulvers.

Generelle Regel ist dabei, daß der Anteil des Binders im Gemisch so zu bemessen ist, daß er gerade zur Verfestigung der Masse zur Bildung eines handhabbaren Grünkörpers ausreicht. Die hierzu erforderliche Menge des Binders ist leicht durch einige Vorversuche zu ermitteln, sie liegt im Bereich zwischen 2 und 5 Vol%.

Wie sich gezeigt hat, haben Grünkörper mit einem Binderanteil von 0,02 (2,00 Vol%) mit Teilchengrößen von ca. 20 µm eine beachtliche Festigkeit. Bei der Verwendung von größeren Teilchen mit demselben Binderanteil ist die Festigkeit jedoch immer noch hinreichend, um ein sicheres Handhaben der Grünkörper zu gewährleisten. Der Binderanteil läßt sich durch kontrolliertes Hinzufügen oder Verdampfen des flüssigen, flüchtigen Lösungsmittel-Bestandteils (Träger) variieren. In der Praxis wird der maximale Volumenanteil durch die Löslichkeitsgrenze des Binders im Lösungsmittel oder durch die relative natürliche Porosität begrenzt, die ungefähr 26 % bei ideal gepackten Kugelteilchen beträgt.

Da das erfindungsgemäße Verfahren nur verhälnismäßig kleine Bindermengen (2 - 5 Vol.%) verwendet, ist nur ein Teil des Raumes zwischen den Teilchen von Binder erfüllt. Deshalb kondensiert der Binder während der Entfernung (Verdampfung) des Lösungsmittels (Trägers) als dünner Film auf den Pulverteilchen und eine schnelle, kontinuierliche Entfernung des Lösungsmittels (Trägers) durch die freien Teilchenzwischenräume findet statt.

Die Endfestigkeit des Grünkörpers wird erreicht nach der vollständigen Entfernung des Lösungsmittels (Trägers) und nach dem Festwerden des Binders bei Raumtemperatur (ggfs. auch bei erhöhter Temperatur) als festes Netzwerk mit Verbindungsbrücken zwischen benachbarten Pulverteilchen.

Die Tatsache, daß die Bindung der Pulverteilchen, eines mit dem anderen, durch die Bildung von lokalen Brücken gewährleistet wird, ist nicht nur vorteilhaft für die Entfernung der Lösungsmittel, sondern ist auch für den anschließenden Prozeß der Sinterung von großer Bedeutung.

Nach Bildung des Grünkörpers wird dieser einer thermisch aktivierten Entbinderungs- und Sinterbehandlung unterzogen. Dabei wird der Grünkörper zur Entfernung des Binders erhitzt. Dieser Entbinderungsprozeß ist nicht auf ein bestimmtes Zeit-Temperatur-Programm beschränkt (Profile, Zeifolgen, Zyklen), obwohl einige Teilschritte erforderlich sind, um eine vollständige Binderentfernung zu ermöglichen. Eine typische Verfahrensweise besteht darin, daß die Grünkörper mit einer Rate von 3 - 10°C/min auf eine Temperatur im Bereich von 280 bis 420°C aufgeheizt und je nach der Größe des Körpers auf dieser Temperatur bis zur Entfernung des Binders gehalten wird. Anschließend wird der Körper auf Sintertemperatur bis mit einer Rate von > 10°C/min aufgeheizt.

Die besten Entbinderungsergebnisse erhält man in der Regel unter Fein- bis Hochvakuumbedingungen, wenn auch ein beachtlicher Entwachsungsumfang bei Atmosphärendruck oder leichtem Vakuum stattfindet. Eine Entbinderung unter strömender Gasatmosphäre ist ebenso möglich.

Die Unemfpindlichkeit des Entbinderungsprozesses auf den speziellen thermischen Zyklus als auch die Möglichkeit relativ hohe Heizraten zu verwenden liegt primär an zwei Faktoren:
a. der geringe Volumenanteil des Binders hat eine offene Struktur zwischen den Teilchen zur Folge. Diese gewährleistet für die Dämpfe, die von dem sich zersetzenden Binder stammen, einen unbehinderten Weg aus dem Grünkörper.
b. die intrinsichen Eigenschaften des Binders, der, wenn er über den Schmelzpunkt erhitzt wird, in ein hoch-viskoses Produkt polymerisiert, so daß die netzwerkartige Struktur zwischen den Teilchen und die damit verbundene Form des Grünkörpers bestehen bleibt.

Hohe Temperaturen fördern das schnelle Aufspalten des Binders in einen Dampf, der außerhalb des Grünkörpers entweder in der Atmosphäre oder abgepumpt von einem Vakuumsystem sublimiert. Das Aufspalten und Entfernen dauert so lange, bis der Binder herausgebrannt ist.

Die Tatsache, daß die Festigkeit des entbinderten Grünkörpers ausreichend ist, um eine weitere Handhabbarkeit zu gewährleisten, liegt an möglichen Binder-Spaltungsrückständen, die die Pulverteilchen in der jeweiligen Lage halten.

Als Material für die herzustellenden Werkstücke können Materialien, wie Superlegierungen, Edelstahl, Titanlegierungen und Aluminiumlegierungen, Eisenwerkstoffe, keramische Pulver z.B. Zirkonoxid, Chromoxid, Lathanoxid, Perovskite, Aluminiumoxid, Siliziumoxid vorgesehen werden. Als Binder sind Wachs, Schellak, PMMA und als Lösungsmittel Alkohol, Trichlorethylen, Toluen (Toluol) zu nennen.

Das Sintern der nach dem erfindungsgemäßen Verfahren hergestellten Grünkörper wurde unter Verwendung von spezifischen, bekannten Schemen für jedes Material durchgeführt. Dichtemessungen zeigten, daß die Sinterfähigkeit der Materialien nicht vom Verfahren selbst beeinflußt wird. Das Endprodukt kann bis zur geschlossenen Porosität gesintert werden. Die gesinterten Teile mit geschlossener Porosität können deshalb containerlos bis zur theoretischen Dichte durch HIP kompaktiert werden.

Chemische Analysen von Endprodukten, die nach dem erfindungsgemäßen Verfahren erzeugt wurden, zeigten keinen Konzentrationsanstieg von Veruneinigungselementen die mit der chemischen Zusammensetzung des Binders in Verbindung standen, wie Sauerstoff, Kohlenstoff, Stickstoff und Wasserstoff. Die gesamte Zusammensetzung lag im Rahmen der nominellen Konzentrationen der Ausgangsprodukte.

### Ausführungsbeispiel Nr. 1

### 1. Werkstoff

- Pulver:: Ni-Basis-Superlegierung (2.4636)
Teilchengröße: ≦ 100 µm
Masse: 100 g
Volumen: 12,6 ml (berechnet aus der theor. Dichte)
- Lösungsmittel: (Träger): Alkohol (Ethanol)
Volumen (20°C): 50 ml
Masse: 39,5g
- Binder:: Schellack
Masse: 2g
Volumen: 1,8 ml (berechnet)
- Gewichtsanteil Binder:: 0,014 (1.4 %)
- Volumenanteil Binder:: 0,028 (2.8 %)

### 2. Mischung der Komponenten

Die Werkstoffe wurden in einem Taumelmischer für 2 Stunden gemischt.

### 3. Gießen (Formfüllung) und Trocknung

Die Mischung wurde in eine zweiteilige stabile Teflonform gegossen, die aus zwei exzentrisch zueinander angeordneten Zylindern (20 und 10 mm ⌀ und 10 bzw. 15 mm Länge) bestand. Das Produkt erreichte nach 14 h Trockenzeit in der Luft oder nach 4 h Trocknung im Exsikkator hohe Festigkeit, so daß die Handhabung gut möglich ist.

### 4. Entbinderung und Sinterung

Entbinderung und Sinterung wurden im selben Ofen in einem kontinuierlichen Zyklus folgendermaßen durchgeführt:
1) Aufheizen von Raumtemperatur auf 350°C mit 3°C/min (1,9h).
2) Halten bei 350°C für 3 h.
3) Aufheizen von 350°C auf 900°C mit 10°C/min (0,9 h).
4) Halten bei 900°C für 3 h.
5) Aufheizen von 900°C auf 1265°C mit 10°C/min (0,6 h).
6) Halten bei 1265°C für 3 h.
   Der Druck im Ofen wurde dabei zwischen 10⁻⁵ und 10⁻⁴ mbar gehalten.

Die Gesamtprozeßzeit betrug 12,4 h.

### 5. Dichte und chem. Analyse

Die Dichte des gesinterten Teiles war 96 % der theor. Dichte (Archimedische Methode) des Werkstoffes und die chem. Analyse erbrachte keine Abweichung von der Nominalzusammensetzung dieses Werkstoffes.

### Ausführungsbeispiel Nr. 2

### 1. Werkstoff

- Pulver:: Ti6A14V
Teilchengröße: +53 -180 µm
Masse: 275 g
Volumen: 62.2 ml (berechnet aus der theor. Dichte)
- Lösungmittel (Träger):: Alkohol (Ethanol)
Volumen (20°C): 50 ml
Masse: 39.5 g
- Binder:: Schellak
Masse: 3g
Volumen: 2.75 ml (berechnet)
- Gewichtsanteil Binder:: 0,009 (0.9 %)
- Volumenanteil Binder:: 0,027 (2.7 %)

### 2. Mischung der Komponenten

Wie 2. in Ausführungsbeispiel Nr. 1

### 3. Gießen (Formfüllung) und Trocknung

Die Mischung wurde in eine vierteilige stabile Teflonform gegossen, mit den Maßen 80x20x1 mm. Das Produkt erreichte nach 2 h Trockenzeit in Luft hohe Festigkeit, so daß Handhabung gut möglich ist.

### 4. Entbinderung und Sinterung

1) Aufheizen von Raumtemperatur auf 350°C mit 25°C/min (0,22 h).
2) Halten bei 350°C für 1 h.
3) Aufheizen von 350°C auf 1100°C mit 100°C/min (0,12 h).
4) Halten bei 1100°C für 20 Minuten (0,33 h).
5) Argonfüllung auf 400 mbar Druck.
6) Aufheizen von 1100°C auf 1600°C mit 100°C/min (0,1 h).
7) Halten bei 1600°C für 2,5 h.

Die Gesamtprozeßzeit betrug 4.27 h.

### 5. Dichte und chem. Analyse

Die Dichte des gesinterten Teiles war 92,5 % der theor. Dichte von Ti6A14V un die chem. Analyse ergab im Rahmen der Meßgenauigkeit die gleiche Zusammensetzung wie die des Ausgangspulvers.

### Ausführungsbeispiel Nr. 3

### 1. Werkstoff

- Pulver:: Perovskite La_{0.84} Sr_{0.16} MnO₃
Teilchengröße: +45 -90 µm
Masse: 25 g
- Lösungsmittel:: Alkohol (Ethanol)
Volumen 25 ml
- Binder.: Schellack
Masse: 0.5 g
Substratdichte: ZrO₂-8Y Folie
40 mm φ.

### 2. Mischung der Komponenten

Wie 2 in Ausführungsbeispiel Nr. 1 und Nr. 2

### 3. Anwendung der Mischung und Trocknung

Die Mischung wurde mit einer Bürste auf das Substrat aufgebracht. Die hierdurch erzeugte ca. 50 µm dicke Schicht wurde anschließend eine halbe Stunde an der Luft getrocknet.

### 4. Entbinderung und Sinterung

Enbinderung und Sinterung wurden im selben Ofen in einem kontinuierlichen Zyklus folgendermaßen durchgeführt:
1) Aufheizen von Raumtemperatur auf 350°C mit 1°C/min (5.7 h)
2) Halten bei 350°C für 2 h.
3) Aufheizen vo 350°C auf 1500°C mit 1°C/min (19.2 h)
4) Halten bei 350°C für 5 h.

### 5. Ergebnis

Metallopraphische Analyse der hergestellten Perovskiteschicht ergab eine deutlich sichtbare Haftung zum Zirkonoxidsubstrat. Außerdem konnte eine gleichmäßige poröse Struktur mit ausgeprägter Teilchenverbindung festgestellt werden.

## Patentansprüche

1. Verfahren zum Herstellen poröser oder dichter Sinterwerkstücke aus Metall, einer Metallegierung oder aus keramischen Werkstoffen, bei dem zunächst aus einem Gemisch des als Pulver vorliegenden Metalls, der Metallegierung oder des keramischen Werkstoffs und einem Binder ein Grünkörper geformt wird und dieser anschließend entbindert und gesintert wird,
**dadurch gekennzeichnet,**
daß zunächst das Gemisch aus dem Pulver, dem Binder, dessen Anteil im Gemisch so bemessen ist, daß er zur Verfestigung des Pulver-Binder-Gemisches zur Bildung des Grünkörpers ausreicht und dabei am Gemisch 2 bis 5 Vol% beträgt, und einem Lösungsmittel für den Binder gebildet wird, wobei die relativen Anteile von Binder und Lösungsmittel so bemessen sind, daß der Binder vollständig im Lösungsmittel gelöst ist und die Anteile von Pulver, Binder und Lösungsmittel außerdem so bemessen sind, daß die so gebildete Masse (Gießmasse) zum Gießen in die Form aufgrund ihrer rheologischen Eigenschaften eine freie (durch Gravitation) Formfüllung oder eine allenfalls durch Druck wenig oberhalb Atmosphärendruck erzwungene Formfüllung zuläßt, wonach diese Masse in die vorbestimmte Form aus nicht porösem Material gegossen, aufgetragen oder aufgesprayt und anschließend getrocknet wird, wobei das Lösungsmittel durch Verdampfen entweicht und der verbleibende Binder das Pulver-Binder-Gemisch verfestigt, so daß der Grünkörper gebildet wird.

2. Verfahren nach Anspruch 1,
**dadurch gekennzeichnet,**
daß die Masse unter gleichzeitiger gezielter Erschütterung der Form in diese eingeführt wird.

3. Verfahren nach Anspruch 1 oder 2,
**dadurch gekennzeichnet,**
daß die in der Form befindliche Gießmasse während des Trocknens einem Unterdruck ausgesetzt wird.

4. Verfahren nach einem der Ansprüche 1 bis 3,
**dadurch gekennzeichnet,**
daß die in der Form befindliche Gießmasse während des Trocknens temperiert wird.

5. Verfahren nach einem der Ansprüche 1 bis 4,
**dadurch gekennzeichnet,**
daß aus unterschiedlichen Materialien gebildete Gemische nacheinander in die Form gegossen werden, so daß die Gießmasse und damit auch der anschließend gebildetete Grünkörper aus übereinanderliegenden Schichten unterschiedlicher Zusammensetzung besteht.

6. Verfahren nach einem der Ansprüche 1 bis 5,
**dadurch gekennzeichnet,**
daß das Gemisch über/oder um einen in die Form vorab eingebrachten Grünkörper oder ein bereits fertiges Werkstück eingefüllt wird.

7. Verfahren nach einem der Ansprüche 1 bis 6,
**dadurch gekennzeichnet,**
daß der Grünkörper mit einer Rate von 3 bis 10°C/min auf eine Temperatur im Bereich von 280 bis 420°C aufgeheizt und je nach der Größe des gebildeten Körpers auf dieser Temperatur bis zur Entfernung des Binders gehalten wird.

8. Verfahren nach Anspruch 7,
**dadurch gekennzeichnet,**
daß der Grünkörper anschließend auf eine Sintertemperatur mit einer Rate von > 10°C/min aufgeheizt wird.

9. Verfahren nach einem der Ansprüche 1 bis 8,
**dadurch gekennzeichnet,**
daß die Ausheizung unter Fein- bis Hochvakuumbedingungen erfolgt.

10. Verfahren nach einem der Ansprüche 1 bis 9,
**dadurch gekennzeichnet,**
daß der Sinterkörper durch Heißisostatisches Pressen (HIP-Verfahren) verdichtet wird.

## Claims

1. A process for producing porous or dense sintered workpieces made of metal, a metal alloy or of ceramic materials, wherein a green body is first formed from a mixture of the metal, the metal alloy or the ceramic material which is present as a powder, and a binder, and the green body is subsequently freed from binder and sintered,
characterised in that
the mixture is first formed comprising the powder, the binder, the proportion of which in the mixture is calculated so that is sufficient to consolidate the powder-binder mixture in order to form the green body and in this respect amounts to 2 to 5 % by volume in the mixture, and a solvent for the binder, wherein the relative proportions of binder and solvent are calculated so that the binder is completely dissolved in the solvent, and in addition the proportions of powder, binder and solvent are calculated so that the material formed in this manner (the casting material) for casting into the mould permits free filling of the mould (by gravitation) on account of its rheological properties or if need be permits forced filling of the mould by a pressure slightly above atmospheric pressure, after which this material is cast into the predetermined mould made of non-porous material or is deposited or sprayed on and is subsequently dried, wherein the solvent escapes by evaporation and the remaining binder consolidates the powder-binder mixture so that the green body is formed.

2. A process according to claim 1,
characterised in that
the material is introduced into the mould with simultaneous jarring of the latter

3. A process according to claim 1 or 2,
characterised in that
the casting material situated in the mould is subjected to a reduced pressure during drying.

4. A process according to any one of claims 1 to 3,
characterised in that
the casting material situated in the mould is heated during drying.

5. A process according to any one of claims 1 to 4,
characterised in that
mixtures formed from different materials are cast successively into the mould, so that the casting material, and thus the green body which is subsequently formed also, consists of layers of different compositions lying one on top of another.

6. A process according to any one of claims 1 to 5,
characterised in that
the mixture is introduced over or around a green body or a ready-made workpiece which is introduced previously into the mould.

7. A process according to any one of claims 1 to 6,
characterised in that
the green body is heated to a temperature within the range from 280 to 420°C at a rate of 3 to 10°C/min and, depending on the size of the body formed, is held at this temperature until the binder is removed.

8. A process according to claim 7,
characterised in that
the green body is subsequently heated to a sintering temperature at a rate of > 10°C/min.

9. A process according to any one of claims 1 to 8,
characterised in that
bake-out is effected under medium to high vacuum conditions.

10. A process according to any one of claims 1 to 9,
characterised in that
the sintered body is densified by hot isostatic pressing (HIP process).

## Revendications

1. Procédé de fabrication d'éprouvettes frittées, poreuses ou compactes, à base de métal, d'un alliage métallique ou de matières céramiques, dans lequel on moule d'abord un corps vert à partir d'un mélange du métal, de l'alliage de métal ou de la matière céramique, à l'état pulvérulent, et d'un liant, et ensuite, on débarrasse ce corps vert du liant et on le fritte, caractérisé en ce qu'on forme d'abord le mélange de poudre, de liant, dont la proportion dans le mélange est dosée d'une manière telle qu'elle suffit à la solidification du mélange de poudre et de liant pour former le corps vert, et qui représente 2 à 5 % en volume du mélange, et d'un solvant pour le liant, les quantités relatives de liant et de solvant étant dosées de façon que le liant soit complètement dissous dans le solvant, et, par ailleurs, les quantités de poudre, de liant et de solvant étant dosées de manière que la masse ainsi formée (masse à couler) destinée à être coulée dans le moule permettre un remplissage libre du moule (par gravitation) ou au moins un remplissage contraint du moule à une pression légèrement supérieure à la pression atmosphérique, après quoi cette masse est coulée dans le moule prédéfini formé d'un matériau non poreux, appliquée ou vaporisée et ensuite séchée, le solvant étant éliminé par évaporation, et le liant subsistant solidifiant le mélange de poudre et de liant, de sorte qu'un corps vert est formé.

2. Procédé selon la revendication 1, caractérisé en ce que la masse est introduite dans le moule pendant que celui-ci est soumis à des secousses de manière appropriée.

3. Procédé selon la revendication 1 ou 2, caractérisé en ce que la masse coulée située dans le moule est soumise à un vide pendant le séchage.

4. Procédé selon l'une des revendications 1 à 3, caractérisé en ce que la masse coulée située dans le moule est maintenue à une température constante pendant le séchage.

5. Procédé selon l'une des revendications 1 à 4, caractérisé en ce que des mélanges formés à partir de matériaux différents sont coulés successivement dans le moule, de sorte que la masse coulée, et donc aussi le corps vert qui sera formé ultérieurement, est formée de couches empilées ayant des compositions différentes.

6. Procédé selon l'une des revendications 1 à 5, caractérisé en ce que le mélange est verse sur ou autour d'un corps vert préalablement introduit dans le moule ou d'une pièce à usiner déjà finie.

7. Procédé selon l'une des revendications 1 à 6, caractérisé en ce que le corps vert est chauffé à une température comprise entre 280 et 420°C, à une vitesse de 3 à 10°C/minute, et, selon la dimension du corps formé, il est maintenu à cette température jusqu'à l'élimination du liant.

8. Procédé selon la revendication 7, caractérisé en ce qu'ensuite, le corps vert est chauffé à une température de frittage à une vitesse > 10°C/minute.

9. Procédé selon l'une des revendications 1 à 8, caractérisé en ce qu'on effectue le chauffage dans des conditions de vide poussé ou de vide très poussé.

10. Procédé selon l'une des revendications 1 à 9, caractérisé en ce que le corps fritté est compacté par compression isostatique à chaud (procédé HIP).
